# EUROPÄISCHE PATENTSCHRIFT

(11) **EP 0 053 242 B1**
(45) Veröffentlichungstag und Bekanntmachung des Hinweises auf die Patenterteilung: **19.09.1984**
(21) Anmeldenummer: 81108023.3
(22) Anmeldetag: 07.10.1981
(51) Int. Cl.: D01F 6/12, D01D 5/40, D21H 5/20

(54) **Fibride und Fibrillen aus Polymeren des Vinylidenfluorids**
Fibrids and fibrils from vinylidene fluoride polymers
Fibrides et fibrilles de polymères de fluorure de vinylidène

(30) Priorität: 02.12.1980 DE 3045333
(43) Veröffentlichungstag der Anmeldung: 09.06.1982
(73) Patentinhaber: HÜLS TROISDORF AKTIENGESELLSCHAFT, D-53839 Troisdorf (DE)
(72) Erfinder: Büning, Robert, Dr., D-5210 Troisdorf (DE); Rossbach, Volker, Dr., D-4300 Essen 14 (DE)

## Beschreibung

Gegenstand der vorliegenden Erfindung sind Fibride und Fibrillen auf Basis von Polymeren des Vinylidenfluorids. Diese Fibride und Fibrillen sind eine spezielle Form von Fasern, die besondere physikalische Eigenschaften besitzen.

Fibride und Fibrillen aus Polyolefinen, Polyamiden oder auf Basis von fluorhaltigen Polymeren oder Copolymeren des Polyvinylidenfluorids sind bekannt. Ihre Herstellung wird z. B. beschrieben in der Zeitschrift »Angewandte Chemie«, 90 (1978), S. 833-926. in GB-PS 1 491 050, GB-PS 1 530 522 und GB-PS 1 552 313 oder FR-PS 2 367 838. Diese bekannten Fibride werden hauptsächlich als Substitutionsprodukte von Zellstoff eingesetzt, wie z. B. bei der Papierherstellung.

Es wurde nun gefunden, daß auch einfache Polymere auf Basis von Vinylidenfluorid in Fibride überführbar sind. Dabei stellte sich überraschenderweise heraus, daß diese Fibride des Polyvinylidenfluorids ausgezeichnete dielektrische Eigenschaften besitzen, während das Polymere, aus dem die Fibride gewonnen werden, verminderte dielektrische Eigenschaften besitzt. Die neuen Fibride können demzufolge auf Spezialgebieten in der Elektronik-Industrie eingesetzt werden; so lassen sie sich beispielsweise in Medien mit höherem E-Modul einbetten, so daß eine Verstärkung des piezoelektrischen Effekts erreicht wird.

Weiterhin lassen sich die neuen Fibride aus Polyvinylidenfluorid (PVDF) auch vorzüglich in Filter für aggressive Substanzen, selbst bei höheren Temperaturen von z. B. 120°C einsetzen, wie z. B. bei der Filtration von Salpetersäure, wo die bekannten Fibride aus Polyolefinen nicht verwendbar sind.

Die neuen Fibride besitzen eine sehr große Oberfläche, die bis zu 130 m²/g betragen kann. Obwohl PVDF - sowohl in Pulverform als auch als Formkörper - praktisch keine Adhäsionseigenschaften für Wasser besitzt, enthalten die neuen Fibride nach ihrer Herstellung über 90 Gew.-% Wasser. Auch andere Flüssigkeiten haften gleich gut an den neuen Fibriden. Diese Eigenschaft bleibt auch erhalten, wenn man die neuen Fibride trocknet und anschließend mit Wasser unter Zusatz von geringen Mengen an oberflächenaktiven Substanzen behandelt.

Die Herstellung der neuen Fibride des PVDF kann einerseits analog der Herstellung von Fibriden aus Polyamiden erfolgen: Man löst das Polymere in einem geeigneten, mit Wasser mischbaren, Lösungsmittel und fällt das Polymere unter scherinduzierenden Bedingungen in Wasser aus. Geeignete scherinduzierende Bedingungen sind in den oben genannten Literaturstellen genannt.

Bei der Herstellung von Fibriden aus PVDF trat jedoch die Schwierigkeit auf, ein geeignetes Lösungsmittel zu finden, das die gewünschten Eigenschaften besitzt. In den meisten gängigen Lösungsmitteln gilt PVDF als unlöslich, oder diese Lösungsmittel sind mit Wasser nicht mischbar. (Vgl. Gnamm/Fuchs »Lösungsmittel, Weichmachungsmittel«, Bd. 1, 8. Auflage (1980), S. 358-361

Es wurde gefunden, daß sich PVDF-Pulver in Aceton lösen läßt, wenn man den Lösevorgang kurz unterhalb des Siedepunkts von Aceton durchführt oder wenn man das PVDF-Pulver unter Druck bei Temperaturen über 52°C mit Aceton behandelt. Es lassen sich auf diese Weise bis zu 100/oige Lösungen von PVDF in Aceton herstellen, die bei 20°C stabil sind und, je nach Konzentration, bei dieser Temperatur Standzeiten zwischen 10 und 24 Stunden besitzen. Aus diesen Lösungen lassen sich Fibride aus PVDF in an sich bekannter Weise herstellen.

Andere geeignete Lösungsmittel sind die höheren Homologen des Acetons, sofern sie bei Raumtemperatur flüssig und mit Wasser mischbar sind. Gegebenenfalls muß in diesen Lösungsmitteln das PVDF-Pulver in gleicher Weise wie beim Einsatz von Aceton gelöst werden. Als Lösungsmittel eignen sich weiterhin noch Äthylen- und Propylencarbonat, y-Butyrolacton, Dimethylacetamid, Tetramethylharnstoff und Dimethylsulfoxid. Je nach Wahl des Lösungsmittels erhält man bei gleichen Fällbedingungen Fibride mit unterschiedlichem Gehalt an der Kristallform I.

Zur Herstellung der Fibride und Fibrillen eignet sich sowohl hochkristallines als auch weniger kristallines Polyvinylidenfluorid. Das Polymere kann auch geringe Mengen (bis zu 10 Gew.-%) weitere Monomere einpolymerisiert oder aufgepfropft enthalten. Der Schmelzflußindex (MFI gemäß DIN 53 735) sollte zwischen 0,1 und 200 liegen.

Der Einsatz von PVDF mit geringen Mengen an einpolymerisierten Comonomeren und/oder eincompoundierten zusätzlichen Polymeren hat noch weitere Vorteile: PVDF mit einpolymerisiertem Tetrafluoräthylen oder anderen Monomeren aus fluorierten Olefinen ergeben bei gleichen Schwerkräften und gleichen Lösungsmitteln Fibride mit größerer Oberfläche und höherem Gehalt an PVDF der Kristallform I. Es hat sich nämlich gezeigt, daß bei Verwendung gleicher Lösungsmittel der Gehalt an Fibriden der Kristallform I direkt abhängig von der Oberfläche der Fibride ist: Je größer die Oberfläche, um so größer ist der Gehalt an der Kristallform 1.

Weiterhin hat sich herausgestellt, daß der Gehalt an PVDF der Kristallform um so größer ist, je größer die einwirkenden Scherkräfte bei der Ausfällung sind. Unter der Kristallform I ist dabei jene Kristallform zu verstehen, die die ausgezeichneten dielektrischen Eigenschaften besitzt (vgl. J. Polym. Sc.: Part A, Vol. 3, S. 4263-4278 (1964)). Man hat es demzufolge in der Hand, durch Variation der einwirkenden Scherkräfte und des einpolymerisierten zweiten Monomeren Fibride mit definierten dieleketrischen Eigenschaften herzustellen.

Der Gehalt an Fibriden der Kristallisationsform I kann auch noch durch Variation des Gehalts an PVDF in den auszufällenden Lösungen bestimmt werden: je höher dieser liegt, desto höher wird der Gehalt an der Kristallisationsform I.

Wenn das PVDF mit weiteren olefinischen Polymeren in Mengen bis zu 10 Gew.-% compoundiert vorliegt, hat man weiterhin die Möglichkeit, die neuen Fibride auf eine zweite Art herzustellen: Die Compounds werden zu orientierten Folien verarbeitet und diese orientierten Folien werden mechanisch zerkleinert. Dabei werden überraschenderweise ebenfalls Fibride der Kristallisationsform 1 erhalten. Vorzugsweise wird für die Herstellungsart ein hochkristallines PVDF eingesetzt (das ebenfalls überwiegend aus der Kristallisationsform 11 besteht) das mit 0,5 bis 10 Gew.-% eines isotaktischen Polypropylens compoundiert ist.

Die Herstellung und Orientierung der Folien aus einem solchen Compound erfolgt auf an sich bekannte Weise, z. B. durch Extrudieren, anschließendem Abschrecken und Verstrecken in zwei senkrecht zueinander stehenden Richtungen. Das mechanische Zerkleinern der so gestreckten Folie erfolgt bei Temperaturen zwischen ―20 und ―60° C.Beispiel 1

### Herstellung einer acetonischen PVDF-Lösung

In einem Rührkolben werden in 925 cm³ reinem Aceton 75 g Polyvinylidenfluorid (MFJ=20) kurz unterhalb des Siedepunkts unter Rühren gelöst. Die Lösung wird auf 20° C abgekühlt. Die Lösung muß innerhalb von 8 Stunden bearbeitet werden, weil sie sonst zu gelieren beginnt.

### Beispiel 2

Die scherinduzierte Fällung von PVDF-Fibriden aus acetonischer Lösung wird wie folgt vorgenommen: Durch eine Düse mit einem Innendurchmesser von 2 mm und einem Außendurchmesser von 3 mm werden wechselnde Mengen Wasser pro Minute gepumpt. Der frei fallende Wasserstrahl hat eine konstante Länge von 50 cm. Nach 50 cm prallt der Wasserstrahl auf eine Wasseroberfläche mit gleichbleibender Höhe; die Höhenkonstanz wird mittels eines entsprechenden Überlaufs aufrechterhalten. Über eine Ringdüse wird die acetonische Lösung gemäß Beispiel 1 mit konstantem Druck auf den Wasserstrahl aufgebracht. Die Ringdüse endet etwa 1 mm oberhalb des Wasseraustritts.

Bei Verwendung einer Ringdüse mit einer Spaltbreite von 0,8 mm und einer Wassermenge von 10,0 I/min erhält man Fibride mit einer spezifischen Oberfläche von 80 m²/g. Der Anteil der Fibride der Kristallform I beträgt 65%, berechnet nach der Formel

in welcher D₅₁₀ die IR-Absorption für die Kristallform I und D₅₃₀ die IR-Absorption für die Kristallform II bedeuten.

### Beispiel 3

Beispiel 2 wird wiederholt mit einer Ringdüse, die eine Spaltbreite von 0,4 mm besitzt. Durch diese Maßnahme wird die scherinduzierende Wirkung vergrößert. Es werden Fibride erhalten, deren spezifische Oberfläche auf 105 angestiegen ist und deren Gehalt an Kristallform I bei 75% lag.

### Beispiel4

Es wird in gleicher Weise wie Beispiel 3 gearbeitet. Als Lösung wird jedoch eine 7,5%ige Lösung in Aceton eines Polyvinylidenfluorids mit 6 Gew.-% einpolymerisiertem Tetrafluoräthylen verwendet. Es werden Fibride mit einer spezifischen Oberfläche von 85 und einem Gehalt an Kristallform I von 85% erhalten.

### Beispiel 5

Die Arbeitsweise des Beispiels 2 wird wiederholt mit dem Unterschied, daß eine 7,5%ige Lösung eines Polyvinylidenfluorids mit einem MFJ von 20 in Dimethylsulfoxid (Lösetemperatur 75° C) verwendet wird und die Wassermenge 4,0 1/min beträgt. Es werden Fibride mit einer spezifischen Oberfläche von 50 erhalten. Diese unterscheiden sich von denen des Beispiels 2 dadurch, daß sie in der kristallinen Phase praktisch die reine Kristallform 1 aufweisen, was durch IR-Absorption und Röntgenbeugung bewiesenwurde.

### Beispiel 6

95 Teile Polyvinylidenfluorid (MFJ =20) und 5 Teile isotaktisches Polypropylen werden bei 255° C und bei einem Druck von 100 kg/cm² zu einer Bahn mit 0,5 mm Dicke schmelzverpreßt. Die Bahn wird sofort in kaltem Wasser abgekühlt. Dann wird die Bahn bei 50°C um das 4- fache verstreckt und anschließend bei 100°C um das 6-fache verstreckt, und zwar senkrecht zur ersten Streckrichtung.

Die so erhaltene biaxial verstreckte Folie enthält im kristallinen System des Polyvinylidenfluorids 75% Kristallform I. Diese Folie wird auf ―50° C abgekühlt und anschließend mit schnell rotierenden Messern gespalten. Es werden feinfaserige Polyvinylidenfluorid-Fibrillen mit einer spezifischen Oberfläche von 95 erhalten. Die Kristallform I bleibt nach diesem Prozeß voll erhalten.

## Patentansprüche

1. Fibride und Fibrillen auf Basis von Polymeren des Vinylidenfluorids mit einem Gehalt an Polyvinylidenfluorid von mindestens 90 Gew.-%, dadurch gekennzeichnet, daß in ihnen das Polyvinylidenfluorid überwiegend in der Kristallstruktur I vorliegt.

2. Fibride und Fibrillen gemäß Anspruch 1, dadurch gekennzeichnet, daß sie eine spezifische Oberfläche zwischen 5 und 130 m²/g besitzen.

3. Verfahren zur Herstellung von Fibriden und Fibrillen von Polymeren des Vinylidenfluorids, in denen das Polyvinylidenfluorid überwiegend in der Kristallstruktur 1 vorliegt, dadurch gekennzeichnet, daß man orientierte Polyvinylidenfluoridfolien, die 0,5 bis 10 Gew.-% isotaktisches Polypropylen und im kristallinen System des Polyvinylidenfluorids überwiegend die Kristallstruktur I enthalten, mechanisch, gegebenenfalls unter Kühlung,zerkleinert.

## Claims

1. Fibrids and fibrils based on polymers of vinylidene fluoride with a polyvinylidene fluoride content of at least 90% by weight, characterised in that the polyvinylidene fluoride in them is present predominantly in the crystalline structure 1.

2. Fibrids and fibrils according to claim 1, characterised in that they possess a specific surface between 5 and 130 m²/g.

3. Process for the production of fibrids or fibrils of polymers of vinylidene fluoride, in which the polyvinylidene fluoride is present predominantly in the crystalline structure I, characterised in that oriented polyvinylidene fluoride foils, which contain 0.5 to 10% by weight of isotactic polypropylene and the crystalline structure I predominantly in the crystalline system of the polyvinylidene fluoride are mechanically distinte- grated, optionally under cooling.

## Revendications

1. Fibrides et fibrilles à base de polymères du fluorure de vinylidène ayant une teneur en polyfluorure de vinylidène d'au moins 90% en poids, caractérisés en ce que le polyfluorure de vinylidène s'y trouve principalement sous la forme cristalline 1.

2. Fibrides et fibrilles selon la revendication 1, caractérisés en ce qu'ils possédant une surface spécifique comprise entre 5 et 130 m²/g.

3. Procédé de préparation de fibrides ou de fibrilles de polymères du fluorure de vinylidène, dans lesquels le polyfluorure de vinylidène se trouve principalement sous la forme cristalline 1, caractérisé en ce que l'on fragmente mécaniquement, le cas échéant avec refroidissement, des feuilles de polyfluorure de vinylidène orienté, qui contiennent 0,5 à 10% en poids de polypropylène isotactique et, dans le système cristallin du polyfluorure de vinylidène, principalement la structure cristalline 1.
